# EUROPÄISCHE PATENTSCHRIFT

(11) **EP 0 492 205 B1**
(45) Veröffentlichungstag und Bekanntmachung des Hinweises auf die Patenterteilung: **30.10.1996**
(21) Anmeldenummer: 91120910.4
(22) Anmeldetag: 05.12.1991
(51) Int. Cl.: H01J 61/12, H01J 61/82

(54) **Metallhalogenid-Hochdruckentladungslampe**
Metal halide high-pressure discharge lamp
Lampe à décharge à haute pression à halogénure métallique

(30) Priorität: 20.12.1990 DE 4040858
(43) Veröffentlichungstag der Anmeldung: 01.07.1992
(73) Patentinhaber: Patent-Treuhand-Gesellschaft für elektrische Glühlampen mbH, 81543 München (DE)
(72) Erfinder: Genz, Andreas, Dr., W-1000 Berlin 41 (DE)

(56) Entgegenhaltungen:
- EP-A- 0 391 283
- EP-A- 0 545 476
- FR-A- 2 130 255
- US-A- 3 521 110
- US-A- 3 575 630
- PATENT ABSTRACTS OF JAPAN vol. 9, no. 19 (E-292) 25. Januar 1985 ; & JP-A-59 167 948
- PATENT ABSTRACTS OF JAPAN vol. 9, no. 19 (E-292) 25. Januar 1985 ; & JP-A-59 167 949
- DATABASE WPIL Section Ch, Week 8112, Derwent Publications Ltd., London, GB; Class L03, AN 81-20610D ; & JP-A-49 108 864
- PATENT ABSTRACTS OF JAPAN vol. 6, no. 91 (E-109) 28. Mai 1982 ; & JP-A-57 025 665
- PATENT ABSTRACTS OF JAPAN vol. 1, no. 89 (M-031) 18. August 1977 ; & JP-A-52 031 583

## Beschreibung

Die Erfindung betrifft eine Metallhalogenid-Hochdruckentladungslampe gemäß dem Oberbegriff des Anspruchs 1.

Metallhalogenid-Hochdruckentladungslampen dieser Art werden insbesondere in Beleuchtungssystemen für Bühne, Film und Fernsehen eingesetzt, wo Licht mit Farbtemperaturen zwischen 4000 und 9000 K und sehr guter Farbwiedergabe in allen Farbtemperaturbereichen benötigt wird. Neuerdings finden diese Lampen auch in der Projektionstechnik und der Effektbeleuchtung Verwendung.

Aus der DE-PS 19 40 539 und der DE-PS 21 14 804 sind Quecksilberdampf-Hochdruckentladungslampen mit Halogenidzusätzen von Dysprosium und/oder Holmium und/oder Thulium bekannt. Diese Lampen geben Licht mit einer tageslichtähnlichen spektralen Zusammensetzung und einer Farbtemperatur von ca. 6000 K ab. Nachteilig ist jedoch, daß bei diesen Lampen der Farbwiedergabeindex noch keine optimalen Werte aufweist und insbesondere - wie bei den meisten anderen auf dem Markt befindlichen Hochdruckentladungslampen für diesen Anwendungszweck - der Wiedergabeindex R₉ für die roten Farbtöne nur höchstens Werte der Stufe 3 mit einem R₉ von etwa 40 erreicht. Die richtige Wiedergabe von Rottönen, wie sie insbesondere auch bei der Farbe der Haut vorliegen, ist bei Film, Fernsehen und Bühne von großer Bedeutung

EP-A-0 391 283 offenbart eine Mettallhalogenid-Hochdruckentladungslampe mit einer Füllung, die neben einem Edelgas und Quecksilber Bromide der Elemente Dy, Tm, Tl, Cs und zusätzlich ThJ₄ aufweist, wobei Th durch Hf ersetzt sein kann. Mit dieser Füllung werden eine Farbtemperatur von 5600 K und ein Farbwiedergabeindex von 92 erreicht.

Aufgabe der Erfindung ist es, eine Metallhalogenid-Hochdruckentladungslampe zu schaffen, die Strahlung mit einer Farbtemperatur zwischen 4000 und 9000 K und einem allgemeinen Farbwiedergabeindex Ra von größer 90 abgibt, wobei insbesondere der Farbwiedergabeindex R₉ für den roten Spektralbereich Werte von 50 und mehr erreicht.

Die Aufgabe wird durch das kennzeichnende Merkmal des Anspruchs 1 gelöst. Weitere vorteilhafte Merkmale sind den Unteransprüchen zu entnehmen.

Durch die Verwendung von im wesentlichen nur Hafnium und/oder Zirkon als Metall für die Metallhalogenidfüllung kann die Farbwiedergabe weiter verbessert werden, wobei für den roten Wiedergabeindex R₉ je nach Lampentyp Werte zwischen 50 und 98 erreicht werden. Der allgemeine Farbwiedergabeindex Ra weist dabei immer Werte von über 90 auf.

Insbesondere zeigt bei Betrieb der Lampen an einem Dimmer der Lampenkolben keine Schwärzung mehr. Der Farbwiedergabeindex bricht mit abnehmender Leistung nicht mehr ein, so daß auch hier gute Farbwiedergabewerte erreicht werden. Durch das Hafnium und/oder Zirkon wird eine Erhöhung der Brennspannung erzielt, die es gestattet, bei gleicher Quecksilber-Dosierung den Elektrodenabstand zu verkürzen, um somit höhere Leuchtdichten zu erhalten. Außerdem weisen die Lampen mit im wesentlichen nur Hafnium- und/oder Zirkonfüllung eine verminderte Entglasung auf.

Optimale Ergebnisse werden erzielt, wenn das Entladungsgefäß pro ml des Gefäßvolumens 0,02 bis 6 mg Hafnium enthält. Bei der Verwendung von Zirkon sollte die Füllung vorteilhaft pro ml des Gefäßvolumens 0,01 bis 4 mg dieses Metalls enthalten. Als Halogene werden vorteilhaft Jod und Brom in einem Molverhältnis zwischen 0,2 und 5 verwendet. Das Entladungsgefäß sollte außerdem Cäsium bis zu einer Menge von 4 mg pro ml des Gefäßvolumens enthalten.

Zur Einstellung der gewünschten Farbtemperatur zwischen 4000 und 9000 K kann das Entladungsgefäß zusätzlich eines oder mehrere Seltenerdmetalle sowie Nickel und/oder Kobalt enthalten.

Andere Zusätze, die untersucht worden sind, haben keine Verbesserung im angestrebten Sinn erbracht und sind nicht Gegenstand der vorliegenden Erfindung.

Die Erfindung ist anhand der nachfolgenden Ausführungsbeispiele näher veranschaulicht.
- Figur 1: zeigt eine geschnittene Seitenansicht einer erfindungsgemäßen Metallhalogenid-Hochdruckentladungslampe
- Figur 2: zeigt eine teilweise geschnittene Seitenansicht einer weiteren erfindungsgemäßen Metallhalogenid-Hochdruckentladungslampe
- Figur 3: zeigt eine Seitenansicht einer dritten erfindungsgemäßen Metallhalogenid-Hochdruckentladungslampe

In Figur 1 ist eine Metallhalogenid-Hochdruckentladungslampe 1 mit einer Leistungsaufnahme von 400 W dargestellt, wie sie in ein Reflektorsystem eingewerden kann. Das Entladungsgefäß 2 aus Quarzglas besitzt eine kugelförmige Gestalt und weist an zwei diametral gegenüberliegenden Stellen je einen Hals 3, 4 auf, in den stiftförmige Wolfram-Elektroden 5, 6 mittels Dichtungsfolien 7, 8 aus Molybdän eingeschmolzen sind. Die dem Entladungsraum abgewandten Enden der Dichtungsfolien 7, 8 sind mit Stromzuführungen 9, 10 verschweißt. Am Übergang der Elektroden 5, 6 zu den Dichtungsfolien 7, 8 sind Freiräume 11, 12 zwischen den Elektroden 5, 6 und dem Glasmantel der Hälse 3, 4 angeordnet, in denen sich abgetragenes Wolfram der Elektroden sowie kondensierte Verunreinigungen aus dem Innern der Lampe 1 sammeln können, so daß eine Schwärzung der für die Lichtabstrahlung wesentlichen Teile des Entladungsgefäßes 2 verhindert wird.

In der nachfolgenden Tabelle 1 sind zwei unterschiedliche Füllungen des Entladungsgefäßes 2 einer 400 W-Lampe, eine mit Hafnium und eine mit Zirkon sowie die mit der jeweiligen Füllung erzielten lichttechnischen Daten zusammengestellt.

Figur 2 zeigt eine erfindungsgemäße zweiseitig gesockelte Metallhalogenid-Hochdruckentladungslampe 13 mit einer Leistungsaufnahme von 575 W. Das Entladungsgefäß 14 aus Quarzglas besitzt eine im wesentlichen kugelförmige Gestalt und weist an zwei diametral gegenüberliegenden Stellen je einen Hals 15, 16 auf. In diese Hälse 15, 16 ist je eine Stiftelektrode 17, 18 aus Wolfram über eine Molybdän-Dichtungsfolie 19, 20 gasdicht eingeschmolzen. Die Dichtungsfolien 19, 20 sind mit einem Sockel vom Typ SFc 10-4 elektrisch verbunden, dessen Sockelhülse 21, 22 auf das freie Ende jedes Halses 15, 16 aufgesteckt ist. Auf die Sockelhülse 21, 22 ist ein Gewindestift 23, 24 geschweißt, auf den wiederum eine Rändelmutter 25, 26 geschraubt ist. Die elektrische Verbindung mit dem Netz bzw. Vorschaltgerät wird durch Verbindungskabel hergestellt, die zwischen Sockelhülse 21, 22 und Rändelmutter 25, 26 eingeklemmt werden.

In der folgenden Tabelle 2 sind zwei unterschiedliche Füllungen des Entladungsgefäßes für eine 575 W-Lampe, eine mit Hafnium und eine mit Zirkon sowie die lichttechnischen Daten der Lampen zusammengestellt.

**Tabelle 2**

| | Füllung 3 | Füllung 4 |
|---|---|---|
| J₂ | 0,90 mg | 0,90 mg |
| Br₂ | 0,60 mg | 0,60 mg |
| Cs | 0,30 mg | 0,30 mg |
| Dy | 0,40 mg | 0,40 mg |
| Hf | 0,40 mg | --- |
| Zr | --- | 0,20 mg |
| Co | 0,05 mg | 0,07 mg |
| Hg | 42 mg | 46 mg |
| Ar | 400 mbar | 400 mbar |
| Leistungsaufnahme | 575 W | 575 W |
| Entladungsgefäßvolumen | 2,60 ml | 2,60 ml |
| Elektrodenabstand | 6 mm | 6 mm |
| Brennspannung | 100 V | 100 V |
| Farbtemperatur | 5600 K | 5600 K |
| Lichtausbeute | 81 lm/W | 81 lm/W |
| Farbwiedergabeindex Ra | 94 | 95 |
| Rotwiedergabeindex R₉ | 65 | 75 |
| Lebensdauer | 750 h | 750 h |

In Figur 3 ist eine erfindungsgemäße Metallhalogenid-Hochdruckentladungslampe 27 mit einer Leistungsaufnahme von 4000 W dargestellt. Die Lampe 27 besteht aus einem ellipsoidförmigen Entladungsgefäß 28 aus Quarzglas, an dessen beiden in der Achse liegenden Enden je ein Hals 29, 30 aus Quarzglas angeschmolzen ist. In die Hälse 29, 30 ist jeweils eine Molybdän-Dichtungsfolie 31, 32 eingeschmolzen, wobei an dem dem Entladungsgefäß zugewandten Ende der Folie 31, 32 eine stiftförmige Elektrode 33, 34 aus Wolfram angeschweißt ist. Die anderen Enden der Dichtungsfolie 31, 32 sind elektrisch mit den Sockeln 35, 36 vom Typ SFa 21-12 verbunden, die über die freien Enden der Hälse 29, 30 gesteckt und mittels Kitt befestigt sind.

Die folgende Tabelle 3 zeigt zwei unterschiedliche Füllungen des Entladungsgefäßes einer 4000 W-Lampe, eine mit Hafnium und eine mit Zirkon sowie die lichttechnischen Daten der Lampen.

**Tabelle 3**

| | Füllung 5 | Füllung 6 |
|---|---|---|
| J₂ | 1,30 mg | 1,30 mg |
| Br₂ | 2,30 mg | 2,30 mg |
| Cs | 1,20 mg | 1,20 mg |
| Dy | 0,95 mg | 1,10 mg |
| Gd | 0,55 mg | 0,40 mg |
| Hf | 0,27 mg | --- |
| Zr | --- | 0,14 mg |
| Hg | 235 mg | 220 mg |
| Ar | 400 mbar | 400 mbar |
| Leistungsaufnahme | 4000 W | 4000 W |
| Entladungsgefäßvolumen | 24,5 ml | 24,5 ml |
| Elektrodenabstand | 20 mm | 20 mm |
| Brennspannung | 200 V | 200 V |
| Farbtemperatur | 6000 K | 6000 K |
| Lichtausbeute | 102 lm/W | 102 lm/W |
| Farbwiedergabeindex Ra | 96 | 98 |
| Rotwiedergabeindex R₉ | 92 | 95 |
| Lebensdauer | 500 h | 500 h |

## Patentansprüche

1. Metallhalogenid-Hochdruckentladungslampe (1, 13, 27) mit einem Entladungsgefäß (2, 14, 28) aus hochtemperaturfestem lichtdurchlässigen Material, zwei hochtemperaturbeständigen Elektroden (5, 6; 17, 18; 33, 34) und einer Füllung, die im wesentlichen besteht aus Quecksilber, mindestens einem Edelgas, Cäsium sowie Metallhalogeniden, wobei die Lampe (1, 13, 27) zur Erzeugung von Licht mit einer Farbtemperatur zwischen 4000 und 9000 K, einem allgemeinen Farbwiedergabeindex Ra von größer 90 und einem Farbwiedergabeindex R₉ für den roten Spektralbereich von mindestens 50 als Metalle für die Metallhalogenide im wesentlichen nur Hafnium und/oder Zirkon, sowie gegebenenfalls zusätzlich eines oder mehrere Seltenerdmetalle und/oder Nickel und/oder Kobalt, enthält.

2. Metallhalogenid-Hochdruckentladungslampe nach Anspruch 1, dadurch gekennzeichnet, daß das Entladungsgefäß (2, 14, 28) Hafnium in einer Menge von jeweils 0,02 bis 6,0 mg pro ml des Gefäßvolumens enthält.

3. Metallhalogenid-Hochdruckentladungslampe nach Anspruch 1, dadurch gekennzeichnet, daß das Entladungsgefäß (2, 14, 28) Zirkon in einer Menge von jeweils 0,01 bis 4,0 mg pro ml des Gefäßvolumens enthält.

4. Metallhalogenid-Hochdruckentladungslampe nach Anspruch 1, dadurch gekennzeichnet, daß das Entladungsgefäß (2, 14, 28) als Halogene für die Halogenidverbindungen Jod und Brom in einem Molverhältnis zwischen 0,2 und 5 enthält.

5. Metallhalogenid-Hochdruckentladungslampe nach Anspruch 1, dadurch gekennzeichnet, daß das Entladungsgefäß (2, 14, 28) Cäsium bis zu einer Menge von 4 mg pro ml des Gefäßvolumens enthält.

6. Metallhalogenid-Hochdruckentladungslampe nach Anspruch 1, dadurch gekennzeichnet, daß das Entladungsgefäß (14, 28) zusätzlich Seltenerdmetalle bis zu einer Menge von 6 mg pro ml des Gefäßvolumens enthält.

7. Metallhalogenid-Hochdruckentladungslampe nach Anspruch 1, dadurch gekennzeichnet, daß das Entladungsgefäß (14) zusätzlich Kobalt und/oder Nickel in einer Menge von 0,01 bis 0,2 mg pro ml des Gefäßvolumens enthält.

## Claims

1. High-pressure metal halide discharge lamp (1, 13, 27) having a discharge vessel (2, 14, 28) made of high-temperature stable translucent material, two high-temperature resistant electrodes (5, 6; 17, 18; 33, 34) and a filling which essentially consists of mercury, at least one noble gas, ceasium and metal halides, the lamp (1, 13, 27), for the production of light with a colour temperature of between 4000 and 9000 K, a general colour rendering index Ra of greater than 90 and a colour rendering index R₉ for the red spectral range of at least 50, containing, as metals for the metal halides, essentially only hafnium and/or zirconium and, if appropriate, additionally one or more rare-earth metals and/or nickel and/or cobalt.

2. High-pressure metal halide discharge lamp according to Claim 1, characterized in that the discharge vessel (2, 14, 28) contains hafnium in an amount of in each case 0.02 to 6.0 mg per ml of the vessel volume.

3. High-pressure metal halide discharge lamp according to Claim 1, characterized in that the discharge vessel (2, 14, 28) contains zirconium in an amount of in each case 0.01 to 4.0 mg per ml of the vessel volume.

4. High-pressure metal halide discharge lamp according to Claim 1, characterized in that the discharge vessel (2, 14, 28) contains, as halogens for the halide compounds, iodine and bromine in a molar ratio of between 0.2 and 5.

5. High-pressure metal halide discharge lamp according to Claim 1, characterized in that the discharge vessel (2, 14, 28) contains ceasium up to a quantity of 4 mg per ml of the vessel volume.

6. High-pressure metal halide discharge lamp according to Claim 1, characterized in that the discharge vessel (14, 28) additionally contains rare-earth metals up to an amount of 6 mg per ml of the vessel volume.

7. High-pressure metal halide discharge lamp according to Claim 1, characterized in that the discharge vessel (14) additionally contains cobalt and/or nickel in an amount of 0.01 to 0.2 mg per ml of the vessel volume.

## Revendications

1. Lampe (1,13,27) à décharge à haute pression à halogénure métallique, comprenant une enceinte de décharge (2,14,28) en un matériau transparent et résistant aux hautes températures, deux électrodes (5,6,17,18,33,34) résistantes aux hautes températures et une atmosphère constituée essentiellement de mercure, d'au moins un gaz rare, de césium ainsi que d'halogénures métalliques, la lampe (1,13,27) contenant pour produire de la lumière ayant une température de couleurs comprise entre 4000 et 9000 K, un indice Ra général de rendu des couleurs supérieur à 90 et un indice R₉ de rendu des couleurs pour le domaine rouge du spectre d'au moins 50, sensiblement seulement de l'hafnium et/ou du zirconium ainsi que le cas échéant, en plus, un ou plusieurs métal de terres rares et/ou du nickel et/ou du cobalt, comme métaux des halogénures métalliques.

2. Lampe à décharge à haute pression à halogénures métalliques suivant la revendication 1, caractérisée en ce que l'enceinte (2,14,28) de décharge contient de l'hafnium en une quantité de 0,02 à 6,0 mg par ml du volume de l'enceinte.

3. Lampe à décharge à haute pression à halogénures métalliques suivant la revendication 1, caractérisée en ce que l'enceinte (2,14,28) de décharge contient du zirconium en une quantité de 0,01 à 4,0 mg par ml du volume de l'enceinte.

4. Lampe à décharge à haute pression à halogénures métalliques suivant la revendication 1, caractérisée en ce que l'enceinte (2,14,28) de décharge contient, comme halogènes, des composés halogénés, de l'iode et du brome en un rapport molaire compris entre 0,2 et 5.

5. Lampe à décharge à haute pression à halogénures métalliques suivant la revendication 1, caractérisée en ce que l'enceinte (2,14,28) de décharge contient du césium en une quantité allant jusqu'à 4 mg par ml du volume de l'enceinte.

6. Lampe à décharge à haute pression à halogénures métalliques suivant la revendication 1, caractérisée en ce que l'enceinte (14,28) de décharge contient, en plus, des métaux de terres rares en une quantité allant jusqu'à 6 mg par ml du volume de l'enceinte.

7. Lampe à décharge à haute pression à halogénures métalliques suivant la revendication 1, caractérisée en ce que l'enceinte (14) de décharge contient, en plus, du cobalt et/ou du nickel en une quantité de 0,01 à 0,2 mg par ml du volume de l'enceinte.
